# EUROPÄISCHE PATENTANMELDUNG

(11) **EP 4 159 896 A2**
(43) Veröffentlichungstag der Anmeldung: **05.04.2023**
(21) Anmeldenummer: 22187442.3
(22) Anmeldetag: 28.07.2022
(51) Int. Cl.: C25D 3/06, C25D 5/50, C25D 9/08, C25D 9/10, C25D 11/34

(54) **VERFAHREN ZUR PASSIVIERUNG DER OBERFLÄCHE EINES WEISSBLECHS UND ELEKTROLYSESYSTEM ZUR DURCHFÜHRUNG DES VERFAHRENS**

(30) Priorität: 04.10.2021 DE 102021125696
(71) Anmelder: ThyssenKrupp Rasselstein GmbH, 56626 Andernach (DE)
(72) Erfinder: Molls, Christoph, 53177 Bonn (DE); Bergholz, Birgit, 56743 Mendig (DE); Menzel, Gerhard, 56745 Bell (DE)
(74) Vertreter: Charrier Rapp & Liebau

(57) **Zusammenfassung**

Die Erfindung betrifft ein Verfahren zur Passivierung der Oberfläche eines Weißblechs umfassend eine elektrolytische Abscheidung einer chromoxid-/chromhydroxidhaltigen Passivierungsschicht auf der Oberfläche, wobei die elektrolytische Abscheidung der Passivierungsschicht zumindest teilweise aus einer Elektrolytlösung (E) erfolgt, welche eine dreiwertige Chromverbindung, wenigstens ein Salz zur Erhöhung der Leitfähigkeit und wenigstens eine Säure oder eine Base zur Einstellung eines gewünschten pH-Werts enthält und frei von organischen Komplexbildnern sowie frei von Pufferungsmitteln ist. Um den Anteil des Chromoxids in der Passivierungsschicht zu erhöhen, wird nach der elektrolytischen Abscheidung der Passivierungsschicht das passivierte Weißblech einer thermischen Behandlung unterzogen, in der das passivierte Weißblech während einer Behandlungszeit von mindestens 0,5 Sekunden auf eine Behandlungstemperatur von 100°C oder mehr gehalten wird.

## Beschreibung

Die Erfindung betrifft ein Verfahren zur Passivierung der Oberfläche eines Weißblechs durch elektrolytische Abscheidung einer chromoxidhaltigen Passivierungsschicht auf der Oberfläche, sowie ein Elektrolysesystem zum elektrolytischen Abscheiden einer chromoxidhaltigen Passivierungsschicht auf der Oberfläche eines Weißblechs.

Zur Herstellung von Verpackungen sind aus dem Stand der Technik elektrolytisch mit einer Passivierungsschicht aus Chrom und Chromoxid/Chromhydroxid beschichtete Stahlbleche bekannt, welche als zinn-freies Stahlblech ("Tin Free Steel", TFS) oder als "Electrolytic Chromium Coated Steel (ECCS)" bezeichnet werden und eine Alternative zu Weißblechen darstellen. Diese zinnfreien Stahlbleche zeichnen sich besonders durch ein gutes Haftvermögen für Lacke oder organische Beschichtungen (wie bspw. Polymerbeschichtungen aus PP oder PET) aus. Trotz der geringen Dicke der Passivierungsschicht aus Chrom und Chromoxid/ Chromhydroxid, die in der Regel weniger als 20 nm beträgt, weisen diese chrombeschichteten Stahlbleche eine gute Korrosionsbeständigkeit sowie eine gute Verarbeitbarkeit in Umformverfahren zur Herstellung von Verpackungen, bspw. in Tiefzieh- und Abstreckziehverfahren, auf.

Verzinnte Stahlbleche (Weißbleche) werden in der Regel nach dem elektrolytischen Verzinnen mit einer Passivierungsschicht versehen, um eine Oxidation der Zinnoberfläche an Luftsauerstoff zu unterbinden. Als geeignete Passivierungsschichten haben sich chromhaltige Schichten erwiesen, die sich elektrolytisch aus einem Chrom-(VI)-haltigen Elektrolyten auf der Zinnoberfläche von Weißblechen abscheiden lassen. Diese chromhaltigen Passivierungsschichten setzen sich aus metallischem Chrom und Chromoxiden zusammen. Unter Chromoxid werden dabei alle Verbindungen von Chrom und Sauerstoff, einschl. Chromhydroxide verstanden.

Zur Herstellung von verchromten Stahlblechen (ECCS) und zur Passivierung von Weißblechoberflächen sind aus dem Stand der Technik elektrolytische Beschichtungsverfahren bekannt, mit denen in einer Bandbeschichtungsanlage unter Verwendung eines Chrom-VI-haltigen Elektrolyten eine metallisches Chrom und Chromoxid/ Chromhydroxid enthaltende Passivierungsschicht auf ein bandförmiges Substrat (unbeschichtetes Stahlblech oder Weißblech) appliziert werden kann. Diese Beschichtungsverfahren weisen allerdings aufgrund der umwelt- und gesundheitsgefährdenden Eigenschaften der im Elektrolyseverfahren verwendeten Chrom-VI-haltigen Elektrolyten erhebliche Nachteile auf und müssen in absehbarer Zeit durch alternative Beschichtungsverfahren ersetzt werden, da die Verwendung von Chrom-VI-haltigen Materialien zukünftig verboten sein wird.

Aus diesem Grund wurden im Stand der Technik bereits elektrolytische Beschichtungsverfahren entwickelt, die auf den Einsatz von Chrom-VI-haltigen Elektrolyten verzichten können. So ist bspw. aus der WO 2015/177314-A1 und der WO 2015/177315-A1 ein Verfahren zur elektrolytischen Passivierung eines bandförmigen Stahlblechs, insbesondere eines bandförmigen Schwarz- oder Weißblechs, mit einer Chrommetall-Chromoxid (Cr-CrOx)-Schicht bekannt, in dem das Stahlblech in einer Bandbeschichtungsanlage als Kathode geschaltet mit hohen Bandgeschwindigkeiten von mehr als 100 m/min durch eine einzige Elektrolytlösung geleitet wird, welche eine dreiwertige Chromverbindung (insbesondere Cr-III-Sulfat) sowie einen Komplexbildner und ein die Leitfähigkeit erhöhendes Salz enthält und frei von Chloriden und Pufferungsmitteln wie Borsäure ist.

Als Komplexbildner werden dabei organische Substanzen, insbesondere Formiate und bevorzugt Natrium- oder Kaliumformiat, eingesetzt. Zur Einstellung eines bevorzugten pH-Werts im Bereich von 2,5 bis 3,5 kann die Elektrolytlösung Schwefelsäure enthalten. Das Abscheiden der Passivierungsschicht aus Chrommetall und Chromoxid kann dabei schichtweise in aufeinanderfolgenden Elektrolysetanks oder in nacheinander angeordneten Bandbeschichtungsanlagen erfolgen, wobei die Elektrolysetanks jeweils mit derselben Elektrolytlösung gefüllt sind.

Dabei wurde beobachtet, dass die elektrolytisch abgeschiedene Passivierungsschicht außer den Bestandteilen Chrommetall und Chromoxid/Chromhydroxid auch noch Chromsulfate und Chromcarbide enthalten kann und dass die Anteile dieser Bestandteile an der Gesamtgewichtsauflage der Passivierungsschicht ganz wesentlich von den in den Elektrolysetanks eingestellten Stromdichten abhängt. Es wurde fest gestellt, dass sich in Abhängigkeit der Stromdichte drei Bereiche (Regime I, Regime II und Regime III) ausbilden, wobei in einem ersten Bereich mit niedriger Stromdichte bis zu einer ersten Stromdichteschwelle (Regime I) noch keine chromhaltige Abscheidung auf dem Stahlsubstrat erfolgt, in einem zweiten Bereich mit mittlerer Stromdichte (Regime II) ein linearer Zusammenhang zwischen der Stromdichte und der Gewichtsauflage der abgeschiedenen Passivierungsschicht besteht und bei Stromdichten oberhalb einer zweiten Stromdichteschwelle (Regime III) eine teilweise Zersetzung der applizierten Passivierungsschicht erfolgt, so dass die Gewichtsauflage des Chrom der Passivierungsschicht in diesem Regime bei ansteigender Stromdichte zunächst abfällt und sich dann bei höheren Stromdichten auf einen gleichbleibenden Wert einstellt. Dabei wird in dem Bereich mit mittlerer Stromdichte (Regime II) im Wesentlichen metallisches Chrom mit einem Gewichtsanteil von bis zu 80% (bezogen auf das Gesamtgewicht der Passivierungsschicht) auf dem Stahlsubstrat abgeschieden und oberhalb der zweiten Stromdichteschwelle (Regime III) enthält die Passivierungsschicht einen höheren Anteil an Chromoxid, der in dem Bereich der höheren Stromdichten zwischen ¼ und ein 1/3 der Gesamtgewichtsauflage der Passivierungsschicht ausmacht. Die Werte der Stromdichteschwellen, die die Bereiche (Regime I bis III) voneinander abgrenzen, sind dabei abhängig von der Bandgeschwindigkeit, mit der das Stahlblech durch die Elektrolytlösung bewegt wird.

Für eine gute Passivierung einer Weißblech-Oberfläche gegen Oxidation in sauerstoffhaltiger Umgebung und zur Ausbildung einer guten Haftgrundlage für organische Auflagen wie Lacke oder thermoplastische Kunststoffe, insbesondere für das Auflaminieren von Kunststofffolien aus PET, PP, PE oder Mischungen davon, ist ein möglichst hoher Anteil des Chromoxids in der chromhaltigen Passivierungsschicht vorteilhaft.

Aus der EP 3 722 464 A1 ist ein Verfahren zur Passivierung der Oberfläche eines Weißblechs durch Abscheidung einer Passivierungsschicht, die zumindest im Wesentlichen nur aus Chromoxid und Chromhydroxid besteht, bekannt, wobei hierfür eine wässrige Lösung eines Elektrolyten mit einer dreiwertigen Chromverbindung eingesetzt wird, die keine organischen Substanzen und insbesondere keine organischen Komplexbildner enthält. Aufgrund der Verwendung einer wässrigen Elektrolytlösung weist die abgeschiedene Passivierungsschicht neben Chromoxid einen hohen Anteil an Chromhydroxid auf. Der Chromhydroxidanteil der Passivierungsschicht ermöglicht jedoch die Diffusion von Luftsauerstoff durch die Passivierungsschicht, wenn das passivierte Weißblech über längere Zeit in einer Luftatmosphäre gelagert wird. Aufgrund der Diffusion des Luftsauerstoffs durch die Passivierungsschicht bildet sich auf der Zinnoberfläche des Weißblechs eine schädliche Zinnoxidschicht, die im Wesentlichen aus zweiwertigem Zinnoxid (SnO) besteht.

Die Aufgabe der vorliegenden Erfindung besteht daher in der Bereitstellung eines effizienten, kostengünstigen sowie umwelt- und gesundheitsschonenden Elektrolyseverfahrens zur Passivierung der Oberfläche eines Weißblechs mit einer Chromoxid enthaltenden Passivierungsschicht auf Basis einer Elektrolytlösung mit einer dreiwertigen Chromverbindung, welches ein Anwachsen einer Zinoxidschicht auf der Zinnoberfläche des Weißblechs in sauerstoff- bzw. lufthaltiger Atmosphäre unterbinden kann. Dabei soll in jedem Fall die Verwendung von Chrom-VI-haltigen Substanzen, auch als Zwischenprodukte des Elektrolyseverfahrens, vermieden werden, um die gesetzlichen Vorgaben bezüglich des Verbots von Chrom-VI-haltigen Substanzen vollständig erfüllen zu können. Dabei soll das gemäß dem Verfahren beschichtete Weißblech eine möglichst hohe Beständigkeit gegen Oxidation in sauerstoffhaltiger Umgebung, insbesondere in Luftsauerstoff, aufweisen und eine gute Haftgrundlage für organische Auflagen, wie z.B. für organische Lacke und für Polymerschichten, insbesondere für Polymerfolien bspw. aus PET, PE oder PP, bilden.

Gelöst wird diese Aufgabe durch ein Verfahren mit den Merkmalen des Anspruchs 1 und durch ein Elektrolysesystem mit den Merkmalen des Anspruchs 11 sowie durch ein Weißblech gemäß Anspruch 12. Bevorzugte Ausführungsformen des Verfahrens sowie des Weißblechs sind den Unteransprüchen zu entnehmen.

In dem Verfahren gemäß der Erfindung wird eine chromoxidhaltige Passivierungsschicht elektrolytisch aus einer Elektrolytlösung, die eine dreiwertige Chromverbindung sowie wenigstens ein Salz zur Erhöhung der Leitfähigkeit und wenigstens eine Säure oder eine Base zur Einstellung eines gewünschten pH-Werts enthält und frei von organischen Komplexbildnern und frei von Pufferungsmitteln ist, auf ein verzinntes Stahlband (Weißblech-Band) aufgebracht, , wobei nach dem elektrolytischen Abscheiden der Passivierungsschicht das passivierte Weißblech einer thermischen Behandlung unterzogen wird, in der das passivierte Weißblech während einer Behandlungszeit von mindestens 0,5 Sekunden auf eine Behandlungstemperatur von 100°C oder mehr gehalten wird. Durch die thermische Behandlung des passivierten Weißblechs unmittelbar nach dem elektrolytischen Abscheiden der Passivierungsschicht werden die in der Passivierungsschicht enthaltenen Chromhydroxidanteile aus der Passivierungsschicht entfernt. Dadurch wird die Passivierungsschicht undurchlässig für Sauerstoff, wodurch das Anwachsen einer Zinnoxidschicht auf der Zinn-Oberfläche des Weißblechs verhindert werden kann. Bei den Weißblechen, die gemäß der Erfindung nach dem Abscheiden der Passivierungsschicht thermisch behandelt worden sind, liegt nach einer Lagerung von mindestens vier Wochen in sauerstoffhaltiger Atmosphäre unter der Passivierungsschicht eine Zinnoxidschicht mit einer Zinnoxidauflage von weniger als 70 C/m² vor. Bevorzugt beträgt die Auflage der Zinnoxidschicht nach mindestens vierwöchiger Lagerung weniger als 55 C/m² und besonders bevorzugt weniger als 40 C/m², insbesondere im Bereich von 20 C/m² bis 60 C/m². Die gesamte Auflage der Zinnoxidschicht kann sich dabei aus zweiwertigem Zinnoxid (SnO), das durch natürliche Oxidation der Zinnoberfläche in atmosphärischem Sauerstoff entsteht, und aus vierwertigem Zinnoxid (SnO₂), das durch eine gezielte anodische Oxidation vor dem elektrolytischen Abscheiden der Passivierungsschicht erzeugt wird, zusammensetzen. Bevorzugt weist dabei der Anteil des vierwertigen Zinnoxids eine Auflage von weniger als 40 C/m² und besonders bevorzugt von weniger als 30 C/m² auf.

In dem erfindungsgemäßen Verfahren werden keine Chrom-VI-haltigen Substanzen verwendet, auch nicht als Zwischenprodukte, so dass das Verfahren gänzlich frei von Chrom-VI-haltigen Substanzen und damit bei der Verfahrensdurchführung umwelt- und gesundheitsschonend ist.

Aufgrund der Verwendung einer von organischen Komplexbildnern freien Elektrolytlösung, die insbesondere keine Formiate enthält, zur elektrolytischen Abscheidung der Passivierungsschicht oder zumindest einer oberen Lage der Passivierungsschicht und wegen der nachfolgenden thermischen Behandlung des mit der Passivierungsschicht versehenen Weißblechs, besteht die Passivierungsschicht, abgesehen von unvermeidlichen Verunreinigungen (bei denen es sich insbesondere um Reste von Chromhydroxid sowie um Chromsulfate handeln kann, wenn Cr(III)-Sulfat als dreiwertige Chromverbindung in der Elektrolylösung eingestzt wird), zumindest im Wesentlichen aus reinem Chromoxid oder sie enthält zumindest eine obere Lage aus reinem Chromoxid. Die aus reinem Chromoxid bestehende Passivierungsschicht oder die obere Lage der Passivierungsschicht bildet dabei einerseits eine sehr gute Barriere gegen das Eindringen von Sauerstoff und stellt andererseits eine gute Haftgrundlage für organische Auflagen, wie z.B. für organische Lacke oder Polymerfolien aus PET, PP oder PE dar.

Wenn von Chromoxid gesprochen wird, sind dabei alle (dreiwertigen) Oxidformen des Chrom (CrOₓ), gemeint. Wenn von Chromhydroxid gesprochen wird, sind dabei alle hydratisierten Formen von Chromoxid gemeint, insbesondere Chrom(III)-Hydroxid und Chrom(III)-oxid-Hydrat, sowie Mischungen davon.

Die elektrolytisch aufgebrachte Passivierungsschicht weist dabei nach der thermischen Behandlung gemäß der Erfindung einen möglichst hohen Gewichtsanteil von Chromoxid auf. Bevorzug beträgt der Gewichtsanteil von Chromoxid mehr als 95 %. Dies gewährleistet einerseits eine gute Passivierung gegen Oxidation der Oberfläche des Weißblechs und bietet andererseits eine gute Haftgrundlage mit einem guten Haftvermögen für organische Auflagen wie organische Lacke oder Polymerschichten aus thermoplastischen Kunststoffen wie PET; PE oder PP.

Zur elektrolytischen Abscheidung der Passivierungsschicht wird das Weißblechband als Kathode geschaltet in wenigstens einem Elektrolysetank während einer vorgegebenen Elektrolysedauer in Kontakt mit der Elektrolytlösung gebracht. Die Elektrolysedauer liegt dabei bevorzugt im Bereich von 0,3 bis 5,0 Sekunden und besonders bevorzugt zwischen 0,6 und 1,5 Sekunden. Hierfür wird das Weißblechband mit einer vorgegebenen Bandgeschwindigkeit durch wenigstens einen Elektrolysetank oder nacheinander durch mehrere in Bandlaufrichtung hintereinander angeordnete Elektrolysetanks geleitet, wobei die Bandgeschwindigkeit bevorzugt mindestens 100 m/min beträgt und besonders bevorzugt zwischen 200 m/min und 750 m/min liegt. Durch die hohen Bandgeschwindigkeiten kann eine hohe Effizienz des Verfahrens gewährleistet werden.

Über die Elektrolysedauer und damit über die Bandgeschwindigkeit kann die Dicke bzw. die Gewichtsauflage der elektrolytisch abgeschiedenen Passivierungsschicht gesteuert werden. Bevorzugt wird die Elektrolysedauer so ausgewählt, dass das abgeschiedene Chromoxid eine Gewichtsauflage von wenigstens 3 mg/m² und bevorzugt von 8 mg/m² bis 12 mg/m² aufweist, bezogen auf das Chrom. Diese bevorzugten Gewichtsauflagen der Passivierungsschicht führen zu einer für Verpackungsanwendungen ausreichenden Oxidations- und Korrosionsbeständigkeit des Weißblechs und bieten darüber hinaus auch eine gute Haftgrundlage für organische Auflagen wie Lacke oder thermoplastische Kunststofffilme.

Zur Verbesserung der Korrosionsbeständigkeit und zur Ausbildung einer Barriere gegen schwefelhaltige Materialen, insbesondere gegen sulfat- oder sulfithaltige Füllgüter von Verpackungen, kann deshalb nach dem elektrolytischen Aufbringen der Passivierungsschicht eine gut auf der Chromoxid-Schicht der Passivierungsschicht haftende Auflage aus einem organischen Material, insbesondere einem Lack oder einem thermoplastischen Kunststoff, insbesondere einer Polymerfolie aus PET, PE, PP oder einer Mischung davon, aufgebracht werden, indem die Oberfläche der Passivierungsschicht mit einem organischen Lack lackiert oder mit einer Kunststoffschicht aus einem thermoplastischen Kunststoff wie PET, PP und/oder PE versehen wird.

Um ein gänzlich von Chrom-VI-haltigen Substanzen freies Verfahren zu gewährleisten, wird für die elektrolytische Abscheidung der Passivierungsschicht zweckmäßig eine geeignete Anode ausgewählt und in dem oder jedem Elektrolysetank angeordnet, um eine Oxidation von Chrom(III) aus der dreiwertigen Chromverbindung der Elektrolytlösung zu Chrom(VI) zu unterbindet. Hierfür haben sich insbesondere stahl- und edelstahlfreie Anoden mit einer Außenfläche oder einer Passivierungsschicht aus einem Metalloxid, insbesondere Iridiumoxid, oder aus einem Mischmetalloxid, insbesondere aus Iridium-Tantal-Oxid, als geeignet erwiesen. Bevorzugt enthält die Anode weder Edelstahl noch Platin. Durch Verwendung solcher Anoden lassen sich Beschichtungen auf dem Weißblech abscheiden, welche ausschließlich dreiwertige Chromoxide und/oder Chromhydroxide enthalten, insbesondere Cr₂O₃ und/oder Cr(OH)₃.

Zur Durchführung des erfindungsgemäßen Verfahrens kann ein Elektrolysesystem eingesetzt werden, welches umfasst:
- wenigstens einen mit einer ersten Elektrolytlösung gefüllten Elektrolysetank, oder mehrere hintereinander angeordnete Elektrolysetanks, von denen mindestens ein Elektrolysetank mit der ersten Elektrolytlösung gefüllt ist und die übrigen Elektrolysetanks mit der ersten Elektrolytlösung oder einer anderen Elektrolytlösung, welche eine dreiwertige Chromverbindung enthält und deren Zusammensetzung sich von der ersten Elektrolytlösung unterscheidet, gefüllt sind,
- wobei die erste Elektrolytlösung eine dreiwertige Chromverbindung sowie wenigstens ein Salz zur Erhöhung der Leitfähigkeit und wenigstens eine Säure oder eine Base zur Einstellung eines gewünschten pH-Werts enthält und frei von organischen Komplexbildnern sowie frei von Pufferungsmitteln ist,
- eine Transporteinrichtung zum Transport eines bandförmigen Weißblechs in einer Bandlaufrichtung mit einer vorgegebenen Bandgeschwindigkeit, welche bevorzugt mehr als 100 m/min beträgt, durch den wenigstens einen Elektrolysetank oder nacheinander durch die mehreren Elektrolysetanks, zur elektrolytischen Abscheidung einer Passivierungsschicht aus der ersten Elektrolytlösung und ggf. der anderen Elektrolytlösung auf der Oberfläche des Weißblechs,
- eine Heizeinrichtung, die in der Bandlaufrichtung nach dem Elektrolysetank oder nach den mehreren Elektrolysetanks angeordnet und zur Erwärmung des passivierten Weißblechs auf eine vorgegebene Behandlungstemperatur von mindestens 100°C für eine vorgegebene Behandlungszeit von mindestens 0,5 Sekunden ausgebildet ist.

In einer Ausführungsform umfasst das erfindungsgemäße Elektrolysesystem mehrere hintereinander angeordnete Elektrolysetanks, von denen zumindest der in Bandlaufrichtung gesehen letzte Elektrolysetank mit der ersten Elektrolytlösung gefüllt ist und die vorangehenden Elektrolysetanks mit einer anderen Elektrolytlösung gefüllt sind, welche neben der dreiwertigen Chromverbindung wenigstens ein Salz zur Erhöhung der Leitfähigkeit und wenigstens eine Säure oder eine Base zur Einstellung eines gewünschten pH-Werts sowie organische Komplexbildner enthält. Als Komplexbildner können dabei insbesondere Formiate und bevorzugt Natrium- oder Kaliumformiat eingesetzt werden. Dabei können auch die Temperaturen der Elektrolytlösungen in den einzelnen Elektrolysetanks unterscheidlich gewählt werden. Diese Ausführungsform ermöglicht das Abscheiden einer chromoxidhaltigen Passivierungsschicht auf der Oberfläche des Weißblechs mit mehreren Lagen, die sich durch ihre Komposition unterscheiden.

Insbesondere kann mit dieser Ausführungsform des Elektrolysesystems eine Passivierungsschicht mit einer unteren Lage aus metallischem Chrom und Chromoxid/Chromhydroxid und ggf. Chromcarbiden und einer oberen Lage aus reinem Chromoxid erzeugt werden. Die einzelnen Lagen der Passivierungsschicht werden dabei in den einzelnen, hintereinander angeordneten Elektrolysetanks des Elektrolysesystems auf der Zinnoberfläche des Weißblechs abgeschieden. Durch die Unterschiede in der Zusammensetzung und/oder der Temperatur der Elektrolytlösungen in den einzelnen Elektrolysetanks ergibt sich die unterschiedliche Komposition der Lagen der Passivierungsschicht, die sich insbesondere durch den Gewichtsanteil des Chromoxids voneinander unterscheiden.

Mit der Heizeinrichtung können dabei die Chromhydroxidanteile der Passivierungsschicht oder zumindest die Chromhydroxidanteile in der oberen Lage der Passivierungsschicht in Chromoxid umgewandelt werden, so dass die Passivierungsschicht entweder vollständig aus reinem Chromoxid beseht oder zumindest die obere Lage der Passivierungsschicht im Wesentlichen nur Chromoxid enthält und insbesondere kein metallisches Chrom und allenfalls noch unvermeidliche Restbestandteile von Chromhydroxid aufweist. Die Heizeinrichtung ist dabei bevorzugt unmittelbar nach dem Elektrolysetank oder nach dem in Bandlaufrichtung gesehen letzten Elektrolysetank der mehreren Elektrolysetanks angeordnet. Dies ermöglicht, dass die thermische Behandlung der Passivierungsschicht unmittelbar in kurzem zeitlichen Abstand von bspw. weniger als 10 Sekunden nach der Beendigung der elektrolytischen Applikation der Passivierungsschicht erfolgen kann.

Das erfindungsgemäße Elektrolysesystem kann zweckmäßig unmittelbar nach einer elektrolytischen Verzinnungslinie angeordnet sein, in der das Stahlblechsubstrat des Weißblechs elektrolytisch mit einer Zinnschicht versehen wird. Somit kann direkt nach der elektrolytischen Verzinnung des Stahlblechsubstrats die Applikation der Passivierungsschicht auf der Zinnoberfläche des Weißblechs erfolgen, ohne dass das Weißblechband aufgewickelt werden muss. Das Stahlblechsubstrat des Weißblechs, welches zur Verzinnung als Stahlband mit einer vorgegebenen Bandgeschwindigkeit durch die Verzinnungslinie geführt wird, kann also direkt nach der Verzinnung mittels der Transporteinrichtung weiter mit derselben Bandgeschwindigkeit durch das erfindungsgemäße Elektrolysesystem geführt werden. Es ist aber auch möglich, das verzinnte Stahlband zunächst zu einer Rolle (coil) aufzuwickeln und die Rolle der Transporteinrichtung des erfindungsgemäßen Elektrolysesystems zum Abwickeln und zum Transport des Weißblechbands zuzuführen.

Das erfindungsgemäße Elektrolysesystem kann ferner eine weitere Heizeinrichtung enthalten, die in Bandlaufrichtung gesehen vor dem (ersten) Elektrolysetank oder vor den mehreren Elektrolysetanks angeordnet ist. Mit dieser weiteren Heizeinrichtung, die bevorzugt als Induktionsheizung ausgebildet ist, kann die in der Verzinnungslinie aufgebrachte Zinnschicht des Weißblechs zumindest teilweise aufgeschmolzen werden, indem das Weißblechband in der weiteren Heizeinrichtung auf Temperaturen oberhalb des Schmelzpunkts von Zinn erwärmt wird.

Die Elektrolytlösung weist bevorzugt eine Elektrolyttemperatur im Bereich von 20°C bis 80°C und besonders bevorzugt im Bereich von 30°C bis 65°C und insbesondere zwischen 40°C und 60°C auf. Bei diesen Temperaturen ist die elektrolytische Abscheidung der chromoxidhaltigen Passivierungsschicht sehr effizient. Wenn von der Elektrolyttemperatur oder der Temperatur der Elektrolytlösung bzw. von der Temperatur in einem Elektrolysetank gesprochen wird, ist jeweils die mittlere Temperatur gemeint, die sich gemittelt über das gesamte Volumen des Elektrolysetanks ergibt. In der Regel liegt in dem Elektrolysetank ein Temperaturgradient mit einem Temperaturanstieg von oben nach unten vor. Wenn mehrere Elektrolysetanks eingesetzt werden, kann die Elektrolyttemperatur in den einzelnen Elektrolysetanks unterschiedlich sein, wodurch die Komposition der in den einzelnen Elektrolysetanks abgeschiedenen Lagen der Passivierungsschicht beeinflusst werden kann. Bei Elektrolyttemperaturen von weniger als 40°C wird bspw. eine Lage mit einem höheren Chromoxidanteil abgeschieden, verglichen mit Elektrolysetanks mit einer höheren Elektrolyttemperatur. Es ist deshalb vorteilhaft in dem erfindungsgemäßen Verfahren in dem letzten Elektrolysetank eine Elektrolyttemperatur von 40°C oder weniger einzustellen, um den Chromoxidanteil in der oberen Lage der Passivierungsschicht zu maximieren.

Die erste Elektrolytlösung, die wenigstens in einem und bevorzugt in dem in Bandlaufrichtung gesehen letzten Elektrolysetank eingefüllt ist, enthält neben der dreiwertigen Chromverbindung und dem Lösemittel Wasser wenigstens ein die Leitfähigkeit erhöhendes Salz und wenigstens eine Säure oder Base zur Einstellung eines geeigneten pH-Werts und ist bevorzugt frei von Chloridionen und frei von Pufferungsmitteln, insbesondere frei von einem Borsäure-Puffer.

Die dreiwertige Chromverbindung der Elektrolytlösung ist bevorzugt ausgewählt aus der Gruppe, die basisches Cr(III)-Sulfat (Cr2(SO4)3), Cr(III)-Nitrat (Cr(NO3)3), Cr(III)-Oxalat (CrC2O4), Cr(III)-Acetat (C12H36ClCr3O22), Cr(III)-Formiat (Cr(OOCH)3) oder eine Mischung davon umfasst. Die Konzentration der dreiwertigen Chromverbindung in der Elektrolytlösung liegt dabei bevorzugt bei wenigstens 10g/l und besonders bevorzugt bei mehr als 15 g/l und insbesondere bei 20 g/l, oder mehr.

Zur Erhöhung der Leitfähigkeit enthält die Elektrolytlösung wenigstens ein Salz, welches bevorzugt ein Alkalimetallsulfat, insbesondere Kalium- oder Natriumsulfat, ist.

Eine sehr effiziente Abscheidung einer Chromoxid und Chromhydroxid enthaltenden Passivierungsschicht wird erzielt, wenn der pH-Wert (gemessen bei einer Temperatur von 20°C) der Elektrolytlösung in einem Bereich von 2,3 bis 5,0 und bevorzugt zwischen 2,5 und 3,5 liegt. Der gewünschte pH-Wert kann durch Zugabe einer Säure oder Base zur Elektrolytlösung eingestellt werden. Bei Verwendung von basischem Cr(III)-Sulfat als dreiwertige Chromverbindung eignet sich besonders Schwefelsäure oder eine Schwefelsäure enthaltende Säuremischung zur Einstellung des gewünschten pH-Werts.

Besonders bevorzugte Zusammensetzungen der Elektrolytlösung umfassen jeweils basisches Cr(III)-Sulfat (Cr₂(SO₄)₃) als dreiwertige Chromverbindung, sowie Natriumsulfat als leitfähigkeitssteigerndes Salz und Schwefelsäure zur Einstellung eines bevorzugten pH-Werts im Bereich von 2,5 bis 3,5.

Die Elektrolytlösung enthält dabei neben der dreiwertigen, chromhaltigen Substanz, dem wenigstens ein Salz zur Erhöhung der Leitfähigkeit und der wenigstens einen Säure oder Base zur Einstellung des pH-Werts und außer dem Lösemittel Wasser keine weiteren Komponenten. Dies gewährleistet eine einfache und kostengünstige Herstellung der Elektrolytlösung und führt zu einer Abscheidung einer Passivierungsschicht, die zumindest im Wesntlichen nur aus Chromoxid und Chromhydroxid besteht und ansonsten nur noch unvermeidbare Verunreinigungen enthält, wie z.B. Chromsulfate, wenn Cr-(III)-Sulfat als dreiwertige Chromverbindung eingesetzt wird.

In dem erfindungsgemäßen Verfahren werden die in der elektrolytisch abgeschiedenen Passivierungsschicht enthaltenen Anteile an Chromhydroxid aus der Passivierungsschicht entfernt, indem das passivierte Weißblech einer thermischen Behandlung unterzogen wird, wobei das passivierte Weißblech während einer Behandlungszeit von mindestens 0,5 Sekunden auf eine Behandlungstemperatur von 100°C oder mehr gehalten wird. Dadurch verdampft das Wasser der hydratisierten Chromoxide und die Chromhydroxidanteile werden in Chromoxide umgewandelt.

Dabei liegt die Behandlungszeit bevorzugt zwischen 0,5 Sekunden und 30 Minuten und besonders bevorzugt zwischen 1,0 Sekunden und 1 Minuten. Die Behandlungstemperaturen liegen bevorzugt zwischen 150°C und der Schmelztemperatur von Zinn (232°C), um ein Aufschmelzen der Zinnoberfläche des Weißblechs zu vermeiden. Die thermische Behandlung erfolgt dabei insbesondere unmittelbar nach dem elektrolytischen Abscheiden der Passivierungsschicht auf dem Weißblechband, indem das Weißblechband mit der Bandgeschwindigkeit, mit der das Weißblechband durch den oder die Elektrolysetanks geleitet wird, durch einen Ofen geführt wird. Bei den hohen Bandgeschwindigkeiten von bevorzugt mehr als 100 m/min und bis zu 900 m/min ergeben sich, je nach Länge des Ofens in Bandlaufrichtung, die bevorzugt zwischen 5 und 30 m liegt, sehr kurze Behandlungszeiten von wenigen Sekunden oder sogar weniger als einer Sekunde. Bei sehr kurzen Behandlungszeiten von 1 Sekunde oder weniger, werden zweckmäßig höhere Behandlungstemperaturen gewählt, die bspw. zwischen 170°C und 230°C liegen können. Sehr kurze Behandlungszeiten von einer Sekunde oder weniger reichen auch bei niedrigeren Behandlungstemperaturen von unter 150°C aus, wenn die Temperatur des Elektrolyten in dem in Bandlaufrichtung gesehen letzten Elektrolysetank relativ hoch ist, bspw. im Bereich von 50°C oder mehr, weil dann das passivierte Weißblechband diese Temperatur aufweist und zur thermischen Behandlung innerhalb kurzer Zeit nur noch auf die (maximale) Behandlungstemperatur erwärmt werden muss.

Eine besonders schnelle und effiziente Erwärmung des passivierten Weißblechs auf die (maximale) Behandlungstemperatur kann durch induktive Erwärmung in einer Induktionsspule erfolgen. Dabei können Heizraten von 100 K/s bis 700 K/s erzielt werden, mit denen das passivierte Weißblech von der Elektrolyttemperatur des letzten Elektrolysetanks auf die (maximale) Behandlungstemperatur erwärmt werden.

Es ist jedoch auch möglich, die thermische Behandlung des passivierten Weißblechs, ggf. nach einer Zerteilung des Weißblechbands in Tafeln, in einem Ofen oder mittels IR-Bestrahlung des passivierten Weißblechs durchzuführen. Dabei können längere Behandlungszeiten von einigen Minuten gewählt werden, wobei hierbei niedrigere Behandlungstemperaturen im Bereich von 100°C bis 150°C gewählt werden können.

Um zu verhindern, dass nach dem Abscheiden der Passivierungsschicht bereits Sauerstoff durch die noch feuchte Passivierungsschicht diffundieren kann, erfolgt die thermische Behandlung bevorzugt unmittelbar nach der elektrolytischen Abscheidung der Passivierungsschicht, also zeitlich direkt nach dem Verlassen des letzten Elektrolysetanks. Zwischen der Beendigung der Abscheidung der Passivierungsschicht, also dem Verlassen des letzten Elektrolysetanks, und dem Erreichen der Behandlungstemperatur liegt bevorzugt eine Zwischenzeit von höchstens 10 Sekunden.

In einem bevorzugten Ausführungsbeispiel des Verfahrens wird vor der elektrolytischen Abscheidung der Passivierungsschicht auf der Oberfläche des Weißblechs eine im Wesentlichen aus vierwertigem Zinnoxid (SnO₂) bestehende Zinnoxidschicht erzeugt, indem das Weißblech als Anode geschaltet in einen wässrigen und insbesondere basischen Elektrolyten, der ein Phosphat, Borat, Sulfat oder Carbonat enthält, gebracht wird. Die Ausbildung einer vierwertigen Zinnoxidschicht, die im Vergleich zu zweiwertigem Zinnoxid inerter gegenüber einer weiteren Oxidation in einer Sauerstoffatmosphäre ist, minimiert ein ungehindertes Anwachsen der Oxidschicht auf der Zinnoberfläche des Weißblechs in sauerstoffhaltiger Atmosphäre und verbessert die Marmorierungsbeständigkeit des Weißblechs gegenüber schwefelhaltigen Substanzen, wie z.B. schwefelhaltigen Füllgütern von aus dem Weißblech hergestellten Verpackungen. Durch die gezielte anodische Oxidation kann einerseits die Stöchiometrie der Zinnoxidschicht und das Verhältnis von zwei- und vierwertigen Zinnoxid gesteuert werden und es erfolgt eine homogene Verteilung der Zinnoxidschicht auf der Oberfläche des Weißblechs.

Die anodische Oxidation erfolgt dabei zweckmäßig in der Elektrolyselinie, in der die elektrolytische Applikation der Passivierungsschicht erfolgt, d.h. das Weißblechband wird vor der elektrolytischen Applikation der Passivierungsschicht in dem Elektrolysesystem gemäß der Erfindung durch einen ersten Elektrolysetank geleitet, der den Elektrolysetanks mit der dreiwertigen Chrom-Elektrolytlösung vorgeschaltet und mit dem basischen Elektrolyten gefüllt ist. Das Weißblechband wird dabei in dem Elektrolysetank mit dem basischen Elektrolyten als Anode und in den nachfolgenden Elektrolysetanks mit der dreiwertigen Chrom-Elektrolytlösung als Kathode geschaltet.

Der basische Elektrolyt, bei dem es sich bspw. um eine wässrige Natriumcarbonatlösung mit einer Konzentration im Bereich von 1 Gew.% bis 10 Gew.% handeln kann, weist dabei bevorzugt eine Temperatur im Bereich von 30 bis 60°C und einen pH-Wert im Bereich von 7 bis 11 und insbesondere bei Natriumcarbonat zwischen 10 und 11 auf. Die Stromdichte im ersten Elektrolysetank, in dem die anodische Oxidation erfolgt, liegt bevorzugt im Bereich von 0,1 bis 10 A/dm² und besonders bevorzugt zwischen 0,2 und 3 A/dm². Die Anodisierungszeit, also die Zeit in der sich das Weißblech elektrolytisch wirksam in Kontakt mit dem basischen Elektrolyten befindet, liegt bevorzugt bei weniger als 5 Sekunden und bevorzugt im Bereich von 0,1 bis 1,0 Sekunden und kann zweckmäßig an die Bandgeschwindigkeit angepasst werden, mit der das Weißblechband durch das Elektrolysesystem geleitet wird.

Durch die anodische Oxidation wird auf der noch unpassivierten Zinn-Oberfläche des Weißblechs eine Zinnoxidschicht (SnO₂) appliziert, die bevorzugt eine Auflage im Bereich von 10 bis 40 C/m² und besonders bevorzugt von weniger als 30 C/m², insbesondere zwischen 10 und 28 C/m²aufweist, entsprechend einer Dicke von einigen nm. Die Auflage der Zinnoxidschicht auf einer Probe kann coulometrisch in einem chrono-amperometrischen Messverfahren bestimmt werden, indem die applizierte Zinnoxidschicht mit einer Arbeitselektrode aus dem zu messenden und vorher entfetteten Material, einer Gegenelektrode aus einem Kohlestab und einer Ag/AgCl-Referenzelektrode in einer 47%iger Bromwasserstoffsäure (HBr), die auf eine 0,01 n-Lösung (0,01 mol/l) in Wasser verdünnt und mit einem Inertgas (z.B. N₂) vollständig entlüftet wird, von der Weißblechprobe reduziert und die für eine vollständige Reduktion der Zinnoxidschicht bei einer Stromdichte im Bereich von 0,5 bis 0,7 A/m² erforderliche Ladungsmenge in Coulomb (ermittelt aus dem Produkt des Kathodenstroms A und der Reduktionszeit t) erfasst wird, wobei sich die Auflage pro Einheitsfläche in C/m² aus dem Quotienten der Ladungsmenge in Coulomb (C) und der Fläche der Probe (in m²) ergibt (gem. ANNEX D zum Entwurf der europäischen Norm EN 10202: 2001).

Vor der anodischen Oxidation kann die Zinnschicht des Weißblechs optional teilweise aufgeschmolzen werden, indem das Weißblech auf Temperaturen oberhalb des Schmelzpunkts von Zinn (232°C) erwärmt wird. Die Erwärmung erfolgt dabei bevorzugt induktiv, so dass nur ein Teil der Zinnschicht, der dem Stahlsubstrat zugewandt ist, aufgeschmolzen werden kann und an der Oberfläche der Zinnschicht metallisches Zinn verbleibt. Der aufgeschmolzene Bereich der Zinnschicht bildet mit den Eisenatomen des Stahlsubstrats eine Eisen-Zinn-Legierungsschicht aus, die eine Barriere gegen Korrosion bildet.

Die mit dem erfindungsgemäßen Verfahren hergestellten Weißbleche weisen dann folgenden Schichtaufbau (in dieser Reihenfolge) auf:
- Stahlsubstrat (insbesondere ein einfach (SR) oder doppelt reduziertes (DR) kaltgewalztes Stahlblech mit einer Dicke von 0,5 mm oder weniger),
- optional: Eisen-Zinn-Legierungsschicht, insbesondere mit einer Gewichtsauflage im Bereich von 0,1 bis 2 g/m² bezogen auf das Zinn,
- freies (metallisches) Zinn, insbesondere mit einer Gewichtsauflage im Bereich von 0,5 bis 5 g/m²,
- Zinnoxid, insbesondere aus SnO₂ und insbesondere mit einer Auflage im Bereich von 10 bis 30 C/m²,
- chromoxidhaltige Passivierungsschicht, insbesondere mit einer Gewichtsauflage im Bereich von 3 bis 12 mg/m² bezogen auf das Chrom.

Die chromoxidhaltige Passivierungsschicht kann dabei eine, abgesehen von unvermeidlichen Verunreinigungen, reine Chromoxidschicht sein. Die Passivierungsschicht kann sich jedoch auch aus mehreren übereinander angeordneten Lagen mit unterschiedlicher Komposition zusammensetzen, wobei die einzelnen Lagen metallisches Chrom, Chromoxide und/ Chromhydroxide sowie ggf. Chromcarbide enthalten können und sich jeweils in ihrem Anteil an Chromoxid voneinander unterscheiden. Insbesondere kann die Passivierungsschicht eine untere Lage aus metallischem Chrom und Chromoxid/Chromhydroxid und ggf. Chromcarbiden und eine obere Lage aus reinem Chromoxid enthalten. Die einzelnen Lagen der Passivierungsschicht können dabei in den einzelnen, hintereinander angeordneten Elektrolysetanks des Elektrolysesystems gemäß der Erfindung auf der Zinnoberfläche des Weißblechs abgeschieden werden, wobei die einzelnen Elektrolysetanks mit einer Elektrolytlösung unterschiedlicher Zusammensetzung befüllt sind und/oder unterschiedliche Elektrolyttemperaturen aufweisen. Durch die Unterschiede in der Zusammensetzung und/oder der Temperatur der Elektrolytlösungen in den einzelnen Elektrolysetanks ergibt sich die unterschiedliche Komposition der einzelnen Lagen der Passivierungsschicht.

Die obere Lage der elektrolytisch abgeschiedenen Passivierungsschicht enthält dabei zweckmäßig nur Chromoxide und Chromhydroxide, wobei die Chromhydroxide in dem erfindungsgemäßen Verfahren durch die thermische Behandlung in Chromoxide umgewandelt werden, so dass die obere Lage der erfindungsgemäßen Weißbleche, abgesehen von unvermeidlichen Verunreinigungen und Restbestandteilen von Chromhydroxiden, nach der thermischen Behandlung zumindest im Wesentlichen aus reinem Chromoxid besteht.

Mit dem erfindungsgemäßen Verfahren können daher Weißbleche mit einer chromoxidhaltigen Passivierungsschicht hergestellt werden, wobei die Passivierungsschicht zumindest eine obere Lage aufweist, die im Wesentlichen nur aus dreiwertigen Chromoxiden besteht und insbesondere bis auf Restbestandteile keine Chromhydroxide enthält. Bevorzugt hat zumindest die obere Lage der Passivierungsschicht einen Gewichtsanteil von Chromoxid von mehr als 95 %, besonders bevorzugt mehr als 98%. Bevorzugt enthält die Passivierungsschicht oder deren obere Lage zumindest im Wesentlichen nur Verbindungen aus Chrom und Sauerstoff, in denen das Chrom in dreiwertiger Form vorliegt, insbesondere als Cr₂O₃ und/oder Cr(OH)₃.

Die Weißbleche gemäß der Erfindung zeichnen sich durch eine hohe Korrosionsbeständigkeit, eine gute Marmorierungsbeständigkeit gegen schwefelhaltige Materialien sowie durch ein gutes Haftvermögen für organische Auflagen wie Lacke oder Polymerschichten aus.

Neben Chromoxiden und Resten von Chromhydroxid können in der Passivierungsschicht oder deren oberer Lage, abgesehen von unvermeidlichen Verunreinigungen, noch Restbestandteile von Chromsulfat (als Ausgangschromverbindung des elektrolytischen Abscheidungsprozesses, wenn z.B. Cr-(III)-Sulfat als dreiwertige Chromverbindung in der Elektrolytlösung verwendet wird) enthalten sein.

In einer vorteilhaften Ausführungsform setzt sich die Passivierungsschicht der Weißbleche gemäß der Erfindung zumindest aus einer der Oberfläche des Weißblechs zugewandten unteren Lage und einer die Oberfläche des Weißblechs bildendenden oberen Lage zusammen, wobei die untere Lage metallisches Chrom sowie Chromoxid/Chromhydroxid und ggf. Chromcarbide enthält und die obere Lage, bis auf die genannten Restbestandteile von Chromhydroxid und Chromsulfat und unvermeidlichen Verunreinigungen, aus reinem Chromoxid besteht.

Eine gute Korrosionsbeständigkeit der Weißbleche gemäß der Erfindung lässt sich erzielen, wenn die Passivierungsschicht eine gesamte Gewichtsauflage bezogen auf Chrom von wenigstens 3 mg/m², bevorzugt von 5 mg/m² bis 15 mg/m² aufweist.

Die Erfindung wird nachfolgend anhand von Ausführungsbeispielen unter Bezugnahme auf die begleitenden Zeichnungen näher erläutert, wobei diese Ausführungsbeispiele die Erfindung lediglich beispielhaft erläutern und in Bezug auf den durch die nachfolgenden Ansprüche definierten Schutzbereich nicht beschränken. Die Zeichnungen zeigen:
- **Figur 1:**: schematische Darstellung von zwei verschiedenen Ausführungsformen eines erfindungsgemäßen Elektrolysesystems zur Durchführung des erfindungsgemäßen Verfahrens, wobei Figur 1A eine erste Ausführugsform mit einem Elektrolysetank, der mit einer dreiwertigen Chrom- Elektrolytlösung gefüllt ist und Figur 1B eine zweite Ausführungsform mit zwei Elektrolysetanks zeigt, die jeweils mit einer dreiwertigen Chrom-Elektrolytlösung mit unterschiedlicher Zusammensetzung gefüllt sind;
- **Figur 2:**: Schematische Schnittdarstellungen von Ausführungsbeispielen erfindungsgemäßer Weißbleche, wobei Figur 2A ein Ausführungsbeispiel mit einer einlagigen Passivierungsschicht und Figur 2B ein Ausführungsbeispiel mit einer zweilagigen Passivierungsschicht zeigt.

In den Figuren 1A und 1B sind schematisch verschiedene Ausführungsformen von Elektrolysesystemen zur Durchführung des erfindungsgemäßen Verfahrens gezeigt. Das Elektrolysesystem von Figur 1A umfasst drei neben- bzw. in einer Bandlaufrichtung hintereinander angeordnete Tanks 1a, 1b, 1c, wobei der erste Tank 1a mit einem basischen Elektrolyten BE, der mittlere Tank 1b mit einer Spüllösung Sp und der letzte Tank 1c mit einer ersten Elektrolytlösung E1 befüllt sind.

Der basische Elektrolyt BE besteht aus einer wässrigen Sodalösung (Natriumcarbonatlösung mit einer Konzentration 1 bis 10 Gew.% und einem pH-Wert von 10 bis 11). Die Spüllösung Sp besteht aus destilliertem oder vollentsalztem Wasser.

Bei der ersten Elektrolytlösung E1 handelt es sich um eine wässrige Lösung einer dreiwertigen Chromverbindung, die weiterhin ein Salz zur Erhöhung der Leitfähigkeit und eine Säure zur Einstellung eines gewünschten pH-Werts zwischen 2,5 und 3,5 aufweist und frei von organischen Komplexbildnern sowie frei von Pufferungsmitteln ist. In einem bevorzugten Ausführungsbeispiel besteht die erste Elektrolytlösung E1 aus der dreiwertigen Chromverbindung, insbesondere Cr-(III)-Sulfat, dem Salz (bspw. Kalium- oder Natriumsulfat), der Säure (bspw. Schwefelsäure) und Wasser als Lösemittel und weist ansonsten keine weiteren Komponenten auf. Die erste Elektrolytlösung E1 enthält insbesondere keine organischen Bestandteile, insbesondere keine organischen Komplexbildner wie Formiate und keine Puffermittel wie Borsäure und ist frei von Halogeniden. Ein Beispiel für die Komposition der ersten Elektrolytlösung E1 ist in Tabelle 1 angegeben. Die Konzentration der dreiwertigen Chromverbindung in der ersten Elektrolytlösung E1 liegt bevorzugt bei wenigstens 10 g/l und besonders bevorzugt bei 20 g/l oder mehr. Die Temperatur der ersten Elektrolytlösung E1 liegt bevorzugt zwischen 25°C und 70°C.

Im ersten Tank 1a ist ein Kathodenpaar KP und im letzten Tank 1c ist ein Anodenpaar AP angeordnet. Das Anodenpaar AP ist dabei frei von Edelstahl und Platin und enthält eine Beschichtung aus einem Metalloxid wie Iridiumoxid oder einem Mischmetalloxid wie Tantal-Iridiumoxid. Die Anoden des Anodenpaars AP können auch vollständig aus einem Metalloxid oder einem Mischmetalloxid bestehen. Die Kathoden des Kathodenpaars KP und die Anoden des Anodenpaars AP können mit elektrischem Strom beaufschlagt werden.

Durch die Tanks 1a-1c wird nacheinander ein verzinntes Stahlband (Weißblechband, nachfolgend auch als Band B bezeichnet) geleitet. Das Band B wird hierzu von einer hier nicht dargestellten Transporteinrichtung in eine Bandlaufrichtung v mit einer vorgegebenen Bandgeschwindigkeit von bevorzugt mehr als 100 m/min und insbesondere im Bereich von 100 bis 750 m/min durch die Tanks 1a-1c gezogen. Oberhalb der Tanks 1a-1c sind Stromrollen S angeordnet, über die das Band B als Anode oder als Kathode geschaltet werden kann. In jedem Elektrolysetank und oberhalb der Tanks 1a-1c sind weiterhin Umlenkrollen U angeordnet, um die das Band B geführt und dadurch durch die Tanks 1a - 1c geleitet wird. Das Band B wird dabei zwischen den gegenüberliegenden Kathoden des Kathodenpaars KP und zwischen den beiden Anoden des Anodenpaars AP hindurchgeführt.

Stromabwärtig zum letzten Tank 1c ist eine erste Heizeinrichtung H1 und stromaufwärtig zum ersten Tank ist eine zweite Heizeinrichtung H2 angeordnet. Bei den Heizeinrichtungen H1 und H2 kann es sich jeweils um einen Durchlaufofen handeln, in dem das Band B auf eine vorgebbare Temperatur erwärmt wird und während einer Haltezeit auf dieser Temperatur gehalten wird. Die Haltezeit wird dabei durch die Bandgeschwindigkeit und die Länge des Durchlaufofens bestimmt. Die Heizeinrichtungen H1 und H2 können bevorzugt auch Induktionsspulen zur induktiven Erwärmung des Bands enthalten. Die erste Heizeinrichtung H1 ist zur schnellen Erwärmung des Bands B auf Temperaturen zwischen 100°C und 232°C für eine Behandlungszeit von wenigstens 0,5 Sekunden eingerichtet. Die zweite Heizeinrichtung H2 ist zur Erwärmung des Bands B auf Temperaturen oberhalb des Schmelzpunkts von Zinn (232°C) eingerichtet.

Zur Vorbereitung des Elektrolyseverfahrens wird das Band B zunächst entfettet, gespült, gebeizt und nochmals gespült und zunächst durch die zweite Heizeinrichtung H2, danach nacheinander durch die Tanks 1a -1c und schließlich durch die erste Heizeinrichtung H1 geleitet.

In der zweiten Heizeinrichtung H2 wird die Zinnbeschichtung des Weißblechbands B durch Erwärmen auf Temperaturen oberhalb des Schmelzpunkts von Zinn zumindest teilweise aufgeschmolzen. Durch das Aufschmelzen der Zinnschicht entsteht an der Grenzfläche des Stahlblechsubstrats und der Zinnbeschichtung des Weißblechs eine dichte Eisen-Zinn-Legierungsschicht, deren Zusammensetzung von der Temperatur abhängt und die FeSn und FeSn₂ oder eine Mischung davon enthalten kann. Bevorzugt wird die Zinnbeschichtung nur teilweise aufgeschmolzen, so dass an der Oberfläche eine Schicht aus freiem, metallischem Zinn verbleibt. Diese kann in dem ersten Tank 1a anodisch oxidiert werden.

Hierzu wird das Band B in dem ersten Tank 1a als Anode geschaltet und es wird durch das Kathodenpaar KP, je nach Bandgeschwindigkeit, eine Stromdichte im Bereich von 0,1 bis 10 A/dm² und bevorzugt zwischen 0,2 und 3 A/dm² erzeugt. Bei einer entsprechenden Stromdichte bildet sich auf der Zinnoberfläche des Weißblechs aufgrund elektrolytischer Wechselwirkung mit dem basischen Elektrolyten BE eine Zinnoxidschicht, die zumindest im Wesentlichen aus vierwertigem Zinnoxid (SnO₂) besteht. Die Dicke der elektrolytisch in dem ersten Tank 1a erzeugten Zinnoxidschicht hängt dabei von der Bandgeschwindigkeit und der Stromdichte ab. Der erste Tank 1a kann auch stromlos durchfahren werden, so dass sich keine (vierwertige) Zinnoxidschicht auf der Zinnoberfläche des Weißblechbands B ausbildet.

Anschließend wird das Band B durch den mittleren Tank 1b mit der Spüllösung Sp geleitet, um das Band zu spülen. Danach erfolgt eine Trocknung mittels einer hier nicht dargestellten Trocknungseinrichtung.

In dem nachfolgenden Tank 1c wird das Band B als Kathode geschaltet und mittels der Anoden des Anodenpaars AP wird eine Stromdichte von mehr als 15 A/dm², insbesondere im Bereich von 20 A/dm² bis 40 A/dm² erzeugt. Bei dieser Stromdichte scheidet sich auf der (oxidierten) Oberfläche des Weißblechbands B eine chromoxidhaltige Passivierungsschicht P ab, die neben Chromoxid vor allem Chromhydroxid und unvermeidliche Verunreinigungen von Chromsulfat enthalten kann. Die Gewichtsauflage der chromoxidhaltigen Schicht kann dabei durch die Elektrolysedauer im letzten Tank 1c und diese wiederum durch die Bandgeschwindigkeit sowie durch die Stromdichte gesteuert werden. Mit höherer Bandgeschwindigkeit steigt die für eine elektrolytische Abscheidung einer chromoxidhaltigen Schicht erforderliche Mindest-Stromdichte an. Die Elektrolysedauer in dem letzten Tank beträgt, je nach Bandgeschwindigkeit, zwischen 0,5 und 2,0 Sekunden. Bevorzugt wird im letzten Tank 1c eine chromoxidhaltige Passivierungsschicht P mit einer auf das Chrom bezogenen Gewichtsauflage von 3 bis 12 mg/m² auf der (oxidierten) Oberfläche des Weißblechbands B abgeschieden.

Die elektrolytisch abgeschiedene Passivierungsschicht P besteht im Wesentlichen aus Chromoxid und Chromhydroxid und weist insbesondere einen Gewichtsanteil des Chromoxids und Chromhydroxids an der gesamten Gewichtsauflage der Passivierungsschicht von mindestens 90%, bevorzugt von mehr als 95% auf. Neben Chromoxid und Chromhydroxid kann die Passivierungsschicht noch unvermeidliche Verunreinigungen wie z.B. Restbestandteile von Chromsulfat enthalten, wenn Cr-(III)-Sulfat als Chromverbindung in der ersten Elektrolytlösung E1 verwendet worden ist.

Um den Anteil des Chromhydroxids in der Passivierungsschicht zu minimieren, wird das passivierte Band B durch die erste Heizeinrichtung H1 geleitet und darin über eine Behandlungszeit von wenigstens 0,5 Sekunden auf Behandlungstemperaturen oberhalb von 100°C, insbesondere im Bereich von 100°C bis 230°C, gehalten. Die Behandlungstemperatur sollte dabei den Schmelzpunkt von Zinn (232°C) nicht überschreiten, um ein Aufschmelzen der Zinnschicht zu verhindern. Die Behandlungsdauer ist abhängig von der Bandgeschwindigkeit und der Länge der ersten Heizeinrichtung H1, die im Bereich von 3 m bis 30 m liegen kann. Bei Verwendung einer Induktionsheizung kann die Länge der Heizeinrichtung auch kürzer sein. Nach der thermischen Behandlung in der ersten Heizeinrichtung beträgt der Gewichtsanteil des Chromoxids an der gesamten Gewichtsauflage der Passivierungsschicht bevorzugt mindestens 95% und besonders bevorzugt mehr als 98%.

In Figur 2A ist schematisch eine Schnittdarstellung eines mit dem Elektrolysesystem der Figur 1A herstellbaren Weißblechbands B gezeigt. Auf einer Seite des Bands B, das sich aus dem Stahlblechsubstrat S, der Eisen-Zinn-Legierungsschicht (FeSn/FeSn₂), der metallischen Zinnschicht (Sn) und der (vierwertigen) Zinnoxidschicht (SnO₂) zusammensetzt, ist dabei die Passivierungsschicht P aufgebracht, die im Wesentlichen aus reinem Chromoxid besteht Das Band B kann auch beidseitig mit einer entsprechenden Passivierungsschicht P versehen werden.

Nach der thermischen Behandlung in der ersten Heizeinrichtung H1 kann das mit der getrockneten Passivierungsschicht P versehene Band B gespült, getrocknet und (beispielsweise mit DOS) eingeölt werden. Danach kann das passivierte Band B zusätzlich mit einer organischen Auflage versehen werden. Die organische Auflage wird dabei in bekannter Weise bspw. durch Lackieren oder Auflaminieren einer Kunststofffolie auf die Oberfläche der Passivierungsschicht aus Chromoxid appliziert. Die Chromoxid-Oberfläche der Passivierungsschicht bietet dabei eine gute Haftgrundlage für das organische Material der Auflage. Bei der organischen Auflage kann es sich beispielsweise um einen organischen Lack oder um Polymerfilme aus thermoplastischen Polymeren wie PET, PE, PP oder Mischungen davon handeln. Die organische Auflage kann bspw. in einem "Coil-Coating"-Verfahren oder in einem Tafel-Verfahren appliziert werden, wobei das beschichtete Band in dem Tafel-Verfahren zunächst in Tafeln zerteilt wird, die anschließend mit einem organischen Lack lackiert oder mit einem Polymerfilm beschichtet werden.

In Figur 1B ist eine zweite Ausführungsform eines Elektrolysesystems gezeigt, welches vier in Bandlaufrichtung v hintereinander angeordnete Tanks 1a, 1b, 1c, 1d enthält. Die in Bandlaufrichtung gesehen beiden vorderen Tanks 1a, 1b entsprechen dabei den Tanks 1a und 1b der Ausführungsform von Figur 1A und sind mit dem basischen Elektrolyten BE sowie der Spüllösung Sp gefüllt. In stromabwärtiger Richtung nach dem zweiten Tank 1b ist ein dritter Tank 1c angeordnet, der mit einer zweiten Elektrolytlösung E2 gefüllt ist. An den dritten Tank 1c schließt sich in Bandlaufrichtung v ein vierter Tank 1d an, der mit der ersten Elektrolytlösung E1 gefüllt ist. Beispiele für die Komposition der ersten Elektrolytlösung E1 und der zweiten Elektrolytlösung E2 sind in Tab. 1 angegeben.

**Tabelle 1:**

| Komponente | Konzentration |
|---|---|
| | |
| Chrom sulfat | 120 g/L |
| Natriumsulfat | 100 g/L |
| verdünnte Schwefelsäure 96% | 7 ml/L |
| VE-Wasser | Rest |

Die Zusammensetzung der ersten und der zweiten Elektrolytlösung E1, E2 unterscheidet sich dabei dadurch, dass die erste Elektrolytlösung E1 (wie in der Ausführungsform von Figur 1A) frei von organischen Bestandteilen und insbesondere frei von organischen Komplexbildnern ist, wohingegen die zweite Elektrolytlösung E2 neben der dreiwertigen Chromverbindung, einem leitfähigkeitserhöhenden Salz, einer Säure sowie dem Lösemittel Wasser zusätzlich noch organische Komplexbildner enthält. Als organische Komplexbildner werden dabei insbesondere Formiate, beispielsweise Natrium- oder Kaliumformiat, verwendet.

Aufgrund der unterschiedlichen Zusammensetzung der Elektrolytlösungen E1 und E2, die in den beiden stromabwärtigen Tanks 1c und 1d eingefüllt sind, werden in diesen beiden letzten Tanks 1c und 1d auf der Oberfläche des Weißblechbands B chromoxidhaltige Schichten elektrolytisch abgeschieden, die sich in Bezug auf ihre Zusammensetzung voneinander unterscheiden. Dabei wird in dem Tank 1c aus der zweiten Elektrolytlösung E2 eine untere Lage L1 einer Passivierungsschicht P abgeschieden und in dem letzten Tank 1d wird aus der ersten Elektrolytlösung E1 eine obere Lage L2 abgeschieden. Die in dem Tank 1c aus der zweiten Elektrolytlösung E2 abgeschiedene untere Lage L1 enthält neben Chromoxid /Chromhydroxid zusätzlich noch metallisches Chrom und Chromcarbide. Die obere Lage L2 besteht dagegen im Wesentlichen aus Chromoxid/Chromhydroxid. Der Gewichtsanteil von Chromoxid und Chromhydroxid ist daher in der unteren Lage L1, die in dem stromaufwärtigen Tank 1c abgeschieden wird, geringer als in der oberen Lage L2, die in dem in Bandlaufrichtung gesehen letzten Tank 1d auf der Oberfläche des Weißblechbands B abgeschieden wird. Die in den beiden letzten Tanks 1c, 1d abgeschiedene Passivierungsschicht P setzt sich daher aus einer unteren Lage L1, die dem Stahlblechsubstrat S zugewandt ist, und einer darauf abgeschiedenen oberen Lage L2 zusammen, wobei sich die Komposition der unteren und der oberen Lage hinsichtlich des Gewichtsanteils von Chromoxid und Chromhydroxid sowie von metallischem Chrom und Chromcarbid unterscheidet. Insbesondere weist die obere Lage L2 einen höheren Gewichtsanteil von Chromoxid/Chromhydroxid auf und enthält kein metallisches Chrom. In der unteren Lage kann ein Gewichtsanteil von 10% bis 50% auf metallisches Chrom und der Rest auf Chromoxid/Chromhydroxid und Chromcarbide entfallen.

In Figur 2A ist schematisch eine Schnittdarstellung eines mit dem Elektrolysesystem der Figur 1B herstellbarbaren Weißblechbands B mit einer Passivierungsschicht P gezeigt. Im Vergleich zu der Ausführungsform von Figur 2A setzt sich die Passivierungsschicht P an der Oberfläche des passivierten Weißblechbands aus zwei Lagen, nämlich der unteren Lage L1 und der oberen Lage L2 zusammen, die sich in Bezug auf die Zusammensetzung und insbesondere den Gewichtsanteil von Chrommetall sowie von Chromoxid/ Chromhydroxid voneinander unterscheiden mit einem höheren Gewichtsanteil von Chromoxid/ Chromhydroxid in der oberen Lage L2.

Wie in der Ausführungsform von Figur 1A wird auch in dem Elektrolysesystem der Figur 1B nach dem Applizieren der Passivierungsschicht P auf der Oberfläche des Weißblechbands B eine thermische Behandlung in der ersten Heizeinrichtung H1 durchgeführt, um die Chromhydroxide aus der Passivierungsschicht P und insbesondere aus der oberen Lage L2 durch Trocknung und Umwandlung in Chromoxide zu entfernen. Nach der thermischen Behandlung besteht zumindest die obere Lage L2 im Wesentlichen aus reinem Chromoxid, abgesehen von unvermeidlichen Verunreinigungen, wobei der Gewichtsanteil des Chromoxids am Gesamtgewicht der Passivierungsschicht P bei wenigstens 95 % und bevorzugt bei mehr als 98 % liegt.

### Beispiele:

### BEISPIEL 1

Zur Ermittlung des Wachstums von Zinnoxid auf der Zinnoberfläche von passivierten Weißblechen, die elektrolytisch auf Basis einer Elektrolytlösung mit einer dreiwertigen Chromverbindung mit einer chromoxidhaltigen Passivierungsschicht beschichtet worden sind, wurden im Labor Weißblechtafeln durch elektrolytische Abscheidung einer chromoxidhaltigen Passivierungsschicht passiviert und danach einer thermischen Behandlung gemäß der Erfindung unterzogen. Anschließend wurden die Proben in einem Klimaschrank bei 40°C und einer Feuchtigkeit von 80 % über einen Zeitraum von 6 Wochen an sauerstoffhaltiger Atmosphäre (Luft) gelagert. Vor Beginn und während der Lagerzeit wurde die Menge der Zinnoxidschicht erfasst, die sich aufgrund Oxidation mit Luftsauerstoff auf der Zinnoberfläche der Weißblechproben gebildet hat. Die Menge der durch Oxidation an Luftsauerstoff gebildeten Zinnoxidschicht wurde dabei coulometrisch bestimmt.

Zum Vergleich wurden dieselben Proben ohne eine thermische Behandlung nach der elektrolytischen Abscheidung der Passivierungsschicht P denselben Lagerbedingungen im Klimaschrank ausgesetzt und auch an diesen Vergleichsproben wurde die Menge des Zinnoxids, die sich vor und während der Lagerung durch Oxidation mit Luftsauerstoff auf der Zinnoberfläche der Weißblechproben gebildet hat, coulometrisch erfasst.

Die Verfahrens- und Materialparameter der untersuchten Weißblechproben aus den Laborversuchen sind Tab. 2 zu entnehmen.

Zur Herstellung der Proben wurden teilweise aufgeschmolzene, unpassivierte Weißblechproben mit einer Zinnauflage von 1,4 g/m² auf beiden Seiten nach einer kathodischen Entfettung für eine Anodisierungszeit von 30 Sekunden bei einer Stromdichte von 2,5 A/dm² in einer 5-prozentigen Sodalösung kathodisch entfettet und anschließend mit vollentsalztem Wasser gespült. Die Weißblechproben wurden nach der kathodischen Entfettung bei einer Stromdichte von 2 A/dm² anschließend elektrolytisch mit einer chromoxidhaltigen Passivierungsschicht P versehen, indem auf die Weißblechproben aus dem ersten Elektrolyten E1 aus Tab. 1, dessen pH- Wert durch Zugabe von Schwefelsäure auf pH = 3,2 eingestellt wurde, bei einer Temperatur von 35°C während einer Elektrolysedauer von 0,5 bis 1,0 Sekunden elektrolytisch eine Chromoxid und Chromhydroxid enthaltende Passivierungsschicht appliziert worden ist. Die Gewichtsauflage des Chroms der elektrolytischen abgeschiedenen Passivierungsschicht P ist in Tab. 2 als "Chromauflage (Cr)" angegeben.

Die mit der Passivierungsschicht P versehenen Weißblechproben wurden danach in einer erfindungsgemäßen thermischen Behandlung in einem Ofen für 600 Sekunden einer Temperatur von 200 °C ausgesetzt. Bei den Vergleichsproben (Proben Nr. 1a, 1b, 2a, 2b, 3a und 4a) der Tab. 2 wurde diese thermische Behandlung nicht durchgeführt.

Danach wurden die erfindungsgemäß thermisch behandelten Proben und die Vergleichsproben für 6 Wochen im Klimaschrank an Luftsauerstoff bei 40°C und 80 % Luftfeuchtigkeit gelagert, wobei zu Beginn der Lagerung und im 2-wöchentlichen Abstand die Menge der Zinnoxidschicht (SnO₂) coulometrisch bestimmt worden ist, die sich auf der Zinnoberfläche der Weißblechproben im jeweiligen Lagerzeitraum gebildet hat. In Tabelle 2 sind die anfänglichen Mengen der Zinnoxidschicht (SnO₂) angegeben, die vor Einbringung der Proben an der Oberfläche vorhanden waren, sowie die Mengen der Zinnoxidschicht (SnO₂), die nach einer Lagerzeit von 2, 4 und 6 Wochen erfasst worden sind. In der letzten Spalte der Tabelle 2 ist die Differenz der Menge der Zinnoxidschicht (SnO₂) nach der sechswöchigen Lagerung im Klimaschrank und der anfänglichen Menge der Zinnoxidschicht (SnO₂) angegeben.

Aus der letzten Spalte der Tab. 2 ist ersichtlich, dass die erfindungsgemäßen Proben (Proben 1c, 2c, 3b und 4b), bei denen nach der elektrolytischen Abscheidung der Passivierungsschicht P die erfindungsgemäße thermische Behandlung durchgeführt worden ist, ein wesentlich geringeres Wachstum von Zinnoxid aufweisen, im Vergleich zu den Vergleichsproben (Proben 1a, 1b, 2a, 2b, 3a und 4a), bei denen keine thermische Behandlung stattgefunden hat. Die erfindungsgemäße thermische Behandlung der passivierten Weißblechproben führt demnach bei einer längeren Lagerung der Weißblechproben zu einer deutlichen Reduzierung des Zinnoxid-Wachstums in sauerstoffhaltiger Atmosphäre. Im Vergleich ist bei den erfindungsgemäß behandelten Proben eine Hemmung des Zinnoxid-Wachstums von über 50 % gegenüber den Vergleichsproben erkennbar.

### BEISPIEL 2

Durch ein Elektrolysesystem gemäß der Ausführungsform von Figur 1A wurden in einem Anlagenversuch Weißblechbänder mit einer beidseitigen Zinnauflage von 2,4 g/m² mit einer Bandgeschwindigkeit von 300 m/min geleitet. Die Elektrolysetanks waren dabei mit dem Elektrolyten E1 aus Tab. 1 gefüllt. Dabei wurde in der zweiten Heizeinrichtung H2 die Zinnschicht teilweise aufgeschmolzen und der erste Tank 1a wurde stromlos durchfahren, d.h. es wurde keine anodische Oxidation der Zinnoberfläche vorgenommen. In dem letzten Tank 1c wurde eine chromoxidhaltige Passivierungsschicht P elektrolytisch auf der Zinnoberfläche des Weißblechbands mit einer auf das Chrom bezogenen Gewichtsauflage (Chromauflage) von ca. 9 mg/m² abgeschieden. Nach dem Abscheiden der Passivierungsschicht wurden die erfindungsgemäßen Weißblechproben (Proben Nr. 2 bis 5 aus Tab. 3) auf Raumtemperatur abgekühlt und in der ersten Heizeinrichtung H1 für unterschiedliche Behandlungszeiten zwischen 10 Sekunden und 120 Sekunden bei einer Behandlungstemperatur von 187°C thermisch behandelt. Bei einer Vergleichsprobe (Probe Nr. 1 aus Tab. 3) wurde diese thermische Behandlung nicht durchgeführt. Danach wurde das Weißblechband in Tafeln zerteilt und es wurde die anfängliche Menge des Zinnoxids auf der Zinnoberfläche der so erzeugten Proben coulometrisch erfasst. Die Weißblechproben wurden für 4 Wochen in einer Klimakammer bei 40°C und einer Luftfeuchtigkeit von 80 % an Luft gelagert und es wurde in 2-wöchentlichen Abständen die Menge des Zinnoxids, die sich während der Lagerung aufgrund Oxidation mit dem Luftsauerstoff auf Zinn- Oberfläche der Proben gebildet hat, coulometrisch erfasst.

In Tab. 3 sind die Ergebnisse des Anlagenversuchs zusammengefasst. Das Vergleichsbeispiel (Probe Nr. 1) weist zu Beginn der Klimakammerlagerung eine Zinnoxidbelegung (SnO₂) von 11 C/m² auf der Zinnoberfläche auf und diese Oxidbelegung hat sich nach 2 Wochen auf 44 C/m² und nach 4 Wochen auf 60 C/m² erhöht.

Demgegenüber weisen die gemäß der Erfindung thermisch behandelten Weißblechproben (Proben Nr. 2 bis 5 aus Tab. 3) schon zu Beginn der Klimakammerlagerung eine geringere Zinnoxid-Auflage auf und das Anwachsen der Zinnoxid-Auflage während der Lagerung im Klimaschrank fällt bei den erfindungsgemäßen Proben deutlich niedriger aus, wobei die Hemmung des Zinnoxidwachstums mit längerer Behandlungszeit höher ist. So weisen beispielsweise die Proben Nr. 4 und 5, welche für eine Behandlungszeit von 60 Sekunden (Probe Nr. 4) bzw. 120 Sekunden (Probe Nr. 5) bei 187°C thermisch behandelt worden ist, nach vier Wochen Lagerzeit im Klimaschrank eine Zinnoxid-Auflage von weniger als 40 C/m² auf. Solche Zinnoxidbelegungen von weniger als 40 C/m² sind sowohl optisch als auch in Bezug auf Lackhaftung und Lackierbarkeit bevorzugt. Weißbleche mit Zinnoxidbelegungen zwischen 41 C/m² und 69 C/m² weisen zwar eine ausreichende Haftung für organische Auflagen auf, haben jedoch eine blass-gelblich verfärbte Oberfläche und sind deshalb nicht optimal. Bei Zinnoxidbelegungen oberhalb von 69 C/m² kann es zu einem vollständigen Versagen des Materials und insbesondere zu einem Ablösen der organischen Auflage wegen zu geringer Haftung auf der Oberfläche des passivierten Weißblechs kommen.

Mit dem erfindungsgemäßen Verfahren kann das Zinnoxid-Wachstum auf der Zinnoberfläche von Weißblechen, die elektrolytischen aus einem dreiwertigen Chrom-Elektrolyten mit einer Passivierungsschicht versehen worden sind, deutlich reduziert werden, wodurch eine bessere Haftung von organischen Auflagen und eine anmutende optische Erscheinung der Oberfläche erzielt werden kann.

**Tabelle 2**

| | Elektrolyse | | | thermische Behandlung | | Klimaschrank (KS) (40°C, 80%) | | | | |
|---|---|---|---|---|---|---|---|---|---|---|
| Probe Nr. | j [A/dm²] | t [sec] | Cr [mg/m²] | T [°C] | τ [sec] | SnO₂ [C/m²] vor KS | SnO₂ [C/m²] nach 2 Wochen | SnO₂ [C/m²] nach 4 Wochen | SnO₂ [C/m²] nach 6 Wochen | Δ SnO₂ [C/m²] (6 Wochen) |
| 1a (Vergleichsprobe) | 2 | 0,5 | 4 | - | - | 19 | 64 | 65 | 70 | 51 |
| 1b (Vergleichsprobe) e) | 2 | 0,5 | 3 | - | - | 18 | 60 | 54 | 48 | 30 |
| 1c (erfindungsgemäß) | 2 | 0,5 | 5 | 200 | 600 | 29 | 42 | 44 | 47 | 18 |
| | | | | | | | | | | |
| 2a (Vergleichsprobe) e) | 2 | 1 | 11 | - | - | 19 | 37 | 77 | 59 | 40 |
| 2b (Vergleichsprobe) | 2 | 1 | 11 | - | - | 13 | 34 | 32 | 38 | 25 |
| 2c (erfindungsgemäß) | 2 | 1 | 10 | 200 | 600 | 14 | 20 | 20 | 25 | 11 |
| | | | | | | | | | | |
| 3a (Vergleichsprobe) | 2 | 0,8 | 15 | - | - | 8 | 49 | 76 | 108 | 100 |
| 3b (erfindungsgemäß) | 2 | 0,8 | 11 | 200 | 600 | 8 | 26 | 37 | 38 | 30 |
| | | | | | | | | | | |
| 4a (Vergleichsprobe) e) | 2 | 0,8 | 8 | - | - | 15 | 53 | 54 | 74 | 59 |
| 4b (erfindungsgemäß) | 2 | 0,8 | 9 | 200 | 600 | 19 | 28 | 37 | 44 | 25 |

| | | | | | | | | | | |
|---|---|---|---|---|---|---|---|---|---|---|
| j: Stromdichte, t: Elektrolysedauer, Cr: Chromauflage; T: Behandlungstemperatur der thermischen Behandlung, τ: Behandlungsdauer der thermischen Behandlung; SnO₂ vor KS: Zinnoxidauflage vor Einbringung in den Klimaschrank; SnO₂ nach 2/4/6 Wochen: Zinnoxidauflage 2/4/6 Wochen nach Einbringung in den Klimaschrank; Δ SnO₂: Zinnoxidwachstum während Lagerung im Klimaschrank | | | | | | | | | | |

**Tabelle 3**

| | Elektrolyse | | | thermische Behandlung | | Klimaschrank (KS) (40°C, 80%) | | | |
|---|---|---|---|---|---|---|---|---|---|
| Probe Nr. | j [A/dm²] | t [sec] | Cr [mg/m²] | T [°C] | τ [sec] | SnO₂ [C/m²] vor KS | SnO₂ [C/m²] nach 2 Wochen | SnO₂ [C/m²] nach 4 Wochen | Δ SnO₂ [C/m²] (4 Wochen) |
| 1 (Vergleichsprobe) | 37 | 0,2 | 9 | - | - | 11 | 44 | 60 | 49 |
| 2 (erfindungsgemäß) | 37 | 0,2 | 9 | 187 | 10 | 9 | 38 | 55 | 46 |
| 3 (erfindungsgemäß) | 37 | 0,2 | 9 | 187 | 30 | 7 | 28 | 46 | 39 |
| 4 (erfindungsgemäß) | 37 | 0,2 | 9 | 187 | 60 | 8 | 26 | 39 | 31 |
| 5 (erfindungsgemäß) | 37 | 0,2 | 9 | 187 | 120 | 9 | 21 | 37 | 28 |

| | | | | | | | | | |
|---|---|---|---|---|---|---|---|---|---|
| j: Stromdichte, t: Elektrolysedauer, Cr: Chromauflage; T: Behandlungstemperatur der thermischen Behandlung, τ: Behandlungsdauer der thermischen Behandlung; SnO₂ vor KS: Zinnoxidauflage vor Einbringung in den Klimaschrank; SnO₂ nach 2/4 Wochen: Zinnoxidauflage 2/4 Wochen nach Einbringung in den Klimaschrank; Δ SnO₂: Zinnoxidwachstum während Lagerung im Klimaschrank | | | | | | | | | |

## Patentansprüche

1. Verfahren zur Passivierung der Oberfläche eines Weißblechs umfassend eine elektrolytische Abscheidung einer chromoxid-/chromhydroxidhaltigen Passivierungsschicht auf der Oberfläche, wobei die elektrolytische Abscheidung der Passivierungsschicht zumindest teilweise aus einer Elektrolytlösung (E) erfolgt, welche eine dreiwertige Chromverbindung, wenigstens ein Salz zur Erhöhung der Leitfähigkeit und wenigstens eine Säure oder eine Base zur Einstellung eines gewünschten pH-Werts enthält und frei von organischen Komplexbildnern sowie frei von Pufferungsmitteln ist, **dadurch gekennzeichnet, dass** nach der elektrolytischen Abscheidung der Passivierungsschicht das passivierte Weißblech einer thermischen Behandlung unterzogen wird, in der das passivierte Weißblech während einer Behandlungszeit von mindestens 0,5 Sekunden auf eine Behandlungstemperatur von 100°C oder mehr gehalten wird.

2. Verfahren nach Anspruch 1, **dadurch gekennzeichnet, dass** die Behandlungszeit zwischen 0,5 Sekunden und 30 Minuten, bevorzugt zwischen 1,0 Sekunden und 60 Sekunden liegt und/oder dass die Behandlungstemperatur zwischen 150°C und 232°C, bevorzugt zwischen 170°C und 230°C liegt.

3. Verfahren nach einem der voranstehenden Ansprüche, **dadurch gekennzeichnet, dass** die thermische Behandlung unmittelbar nach der elektrolytischen Abscheidung der Passivierungsschicht durchgeführt wird, wobei zwischen der Beendigung der Abscheidung der Passivierungsschicht und dem Erreichen der Behandlungstemperatur bevorzugt eine Zwischenzeit von höchstens 10 Sekunden liegt, wobei das passivierte Weißblech unmittelbar nach Beendigung der elektrolytischen Abscheidung der Passivierungsschicht bevorzugt mit einer Heizrate von 100 bis 700 K/s und insbesondere induktiv auf die Behandlungstemperatur erwärmt wird.

4. Verfahren nach einem der voranstehenden Ansprüche, **dadurch gekennzeichnet, dass** die Elektrolytlösung (E) eine gemittelte Temperatur im Bereich von 20°C bis 80°C und bevorzugt im Bereich von 30°C bis 65°C und besonders bevorzugt zwischen 40°C und 60°C aufweist, wobei das passivierte Weißblech unmittelbar nach Beendigung der elektrolytischen Abscheidung der Passivierungsschicht zumindest im Wesentlichen die gemittelte Temperatur der Elektrolytlösung (E) aufweist und zur thermischen Behandlung ausgehend von dieser Temperatur auf die Behandlungstemperatur erwärmt wird.

5. Verfahren nach einem der voranstehenden Ansprüche, **dadurch gekennzeichnet, dass** die Elektrolytlösung (E) aus der dreiwertigen Chromverbindung, welche bevorzugt Chrom(III)-sulfat ist, dem wenigstens einen Salz sowie der wenigstens einen Säure oder Base und einem Lösemittel, insbesondere Wasser, besteht.

6. Verfahren nach einem der voranstehenden Ansprüche, **dadurch gekennzeichnet, dass** die Passivierungsschicht zumindest im Wesentlichen aus dreiwertigem Chromoxid und/oder Chromhydroxid besteht und bevorzugt einen Gewichtsanteil von Chromoxid und/oder Chromhydroxid von mehr als 95%, besonders bevorzugt von mehr als 98 % aufweist und der Rest der Passivierungsschicht durch unvermeidliche Nebenprodukte, die insbesondere Chromsulfat umfassen, gebildet ist.

7. Verfahren nach einem der voranstehenden Ansprüche, **dadurch gekennzeichnet, dass** das Weißblech zur elektrolytischen Abscheidung der Passivierungsschicht mit einer vorgegebenen Bandgeschwindigkeit (v) in einer Bandlaufrichtung durch wenigstens einen Elektrolysetank (1) oder mehrere in Bandlaufrichtung hintereinander angeordnete Elektrolysetanks (1a, 1b, 1c) geleitet wird, wobei die Bandgeschwindigkeit (v) mindestens 100 m/min beträgt und bevorzugt zwischen 200 m/min und 750 m/min liegt und die Elektrolysedauer (t), in der das Weißblech elektrolytisch wirksam in Kontakt mit der Elektrolytlösung (E) steht, in jedem der Elektrolysetanks (1, 1a - 1c) kleiner als 1,0 Sekunden ist und/oder die gesamte Elektrolysedauer (t_{G}), in der das Weißblech in allen Elektrolysetanks (1, 1a - 1c) elektrolytisch wirksam in Kontakt mit der Elektrolytlösung (E) steht, zwischen 0,5 Sekunden und 2,0 Sekunden, insbesondere zwischen 1,0 Sekunden und 1,8 Sekunden liegt wobei bevorzugt zumindest in dem in Bandlaufrichtung gesehen letzten Elektrolysetank (1c) eine Elektrolytlösung (E) enthalten ist, die aus der dreiwertigen Chromverbindung, dem wenigstens einen Salz sowie der wenigstens einen Säure oder Base und einem Lösemittel, insbesondere Wasser, besteht..

8. Verfahren nach einem der voranstehenden Ansprüche, **dadurch gekennzeichnet, dass** die aus der Elektrolytlösung (E) aufgebrachte Passivierungsschicht eine gesamte Gewichtsauflage von Chromoxid und/oder Chromhydroxid von wenigstens 3 mg/m², bevorzugt von 5 mg/m² bis 20 mg/m² und besonders bevorzugt von 8 mg/m² bis 12 mg/m², jeweils bezogen auf das Chrom, aufweist.

9. Verfahren nach einem der voranstehenden Ansprüche, **dadurch gekennzeichnet, dass** auf der Oberfläche des Weißblechs vor der elektrolytischen Abscheidung der Passivierungsschicht eine im Wesentlichen aus vierwertigem Zinnoxid (SnO₂) bestehende Zinnoxidschicht erzeugt wird, indem das Weißblech als Anode geschaltet in einen wässrigen Elektrolyten, der ein Phosphat, Borat, Sulfat oder Carbonat enthält, gebracht wird.

10. Elektrolysesystem zur elektrolytischen Passivierung der Oberfläche eines Weißblechs durch Abscheidung einer chromoxid-/chromhydroxidhaltigen Passivierungsschicht auf einer Oberfläche des Schwarzblechs oder Weißblechs, wobei das Elektrolysesystem umfasst:
- wenigstens einen mit einer ersten Elektrolytlösung (E) gefüllten Elektrolysetank (1), oder mehrere hintereinander angeordnete Elektrolysetanks (1a, 1b, 1c), von denen mindestens ein Elektrolysetank (1c) mit der ersten Elektrolytlösung (E) gefüllt ist und die übrigen Elektrolysetanks (1a, 1b) mit der ersten Elektrolytlösung (E) oder einer anderen Elektrolytlösung (E'), welche eine dreiwertige Chromverbindung enthält und deren Zusammensetzung sich von der ersten Elektrolytlösung (E) unterscheidet, gefüllt sind,
- wobei die erste Elektrolytlösung (E) eine dreiwertige Chromverbindung sowie wenigstens ein Salz zur Erhöhung der Leitfähigkeit und wenigstens eine Säure oder eine Base zur Einstellung eines gewünschten pH-Werts enthält und frei von organischen Komplexbildnern sowie frei von Pufferungsmitteln ist,
- eine Transporteinrichtung zum Transport eines bandförmigen Weißblechs in einer Bandlaufrichtung mit einer vorgegebenen Bandgeschwindigkeit (v), welche bevorzugt mehr als 100 m/min beträgt, durch den wenigstens einen Elektrolysetank (1) oder nacheinander durch die mehreren Elektrolysetanks (1a, 1b, 1c), zur elektrolytischen Abscheidung einer Passivierungsschicht aus der ersten Elektrolytlösung (E) und ggf. der anderen Elektrolytlösung (E') auf der Oberfläche des Weißblechs,
- eine Heizeinrichtung, die in der Bandlaufrichtung nach dem Elektrolysetank (1) oder nach den mehreren Elektrolysetanks (1a, 1b, 1c) angeordnet und zur Erwärmung des passivierten Weißblechs auf eine vorgegebene Behandlungstemperatur von mindestens 100°C für eine vorgegebene Behandlungszeit von mindestens 0,5 Sekunden ausgebildet ist.

11. Elektrolysesystem nach Anspruch 10, **dadurch gekennzeichnet, dass** die Heizeinrichtung unmittelbar nach dem Elektrolysetank (1) oder nach dem in Bandlaufrichtung gesehen letzten Elektrolysetank (1c) der mehreren Elektrolysetanks (1a, 1b, 1c) angeordnet ist, wobei die Heizeinrichtung bevorzugt als Durchlaufofen mit einer Heizstrecke von mindestens 3 m, insbesondere im Bereich von 5 bis 30 m ausgebildet ist und/oder bevorzugt eine Induktionsheizung umfasst.

12. Weißblech mit einer durch elektrolytische Abscheidung einer chromoxid- /chromhydroxidhaltigen Passivierungsschicht passivierten Oberfläche, wobei die Passivierungsschicht zumindest im Wesentlichen aus Chromoxid und/oder Chromhydroxid besteht und bevorzugt einen Gewichtsanteil von Chromoxid und/oder Chromhydroxid von mehr als 95%, besonders bevorzugt von mehr als 98 % aufweist, **dadurch gekennzeichnet, dass** das passivierte Weißblech nach einer wenigstens vierwöchigen Lagerung in sauerstoffhaltiger Atmosphäre an der Zinnoberfläche eine Zinnoxidschicht mit einer Zinnoxidauflage von weniger als 70 C/m², insbesondere im Bereich von 20 C/m² bis 60 C/m² und bevorzugt von weniger als 55 C/m² und besonders bevorzugt von weniger als 40 C/m² aufweist.

13. Weißblech nach Anspruch 12, wobei das Weißblech folgenden Schichtaufbau aufweist: ein Stahlsubstrat, optional eine Eisen-Zinn-Legierungsschicht, eine Zinnschicht aus metallischem Zinn sowie die Zinnoxidschicht und die Passivierungsschicht.

14. Weißblech nach Anspruch 12 oder 13 wobei die Zinnoxidschicht aus vierwertigem Zinnoxid (SnO₂) ist oder zumindest vierwertiges Zinnoxid (SnO₂) enthält und bevorzugt eine Auflage von weniger als 40 C/m², besonders bevorzugt von weniger als 30 C/m² und insbesondere im Bereich von 10 bis 28 C/m² aufweist.

15. Weißblech nach einem der Ansprüche 12 bis 14, wobei die Passivierungsschicht zumindest eine obere Lage enthält, die im Wesentlichen, abgesehen von unvermeidlichen Verunreinigungen oder Restbestandteilen von Chromhydroxid sowie Restbestandteilen von Chromsulfat, aus dreiwertigem Chromoxid besteht, wobei der Gewichtsanteil des Chromoxids in der oberen Lage bevorzugt bei wenigstens 95% liegt, wobei die Passivierungsschicht bevorzugt eine gesamte Gewichtsauflage von Chromoxid bezogen auf das Chrom von wenigstens 3 mg/m² und besonders bevorzugt von 8 mg/m² bis 12 mg/m² aufweist.
